# FASCICULE DE BREVET EUROPEEN

(11) **EP 0 436 421 B1**
(45) Date de publication et mention de la délivrance du brevet: **04.05.1994**
(21) Numéro de dépôt: 90403664.7
(22) Date de dépôt: 19.12.1990
(51) Int. Cl.: B08B 3/02, B44D 3/16

(54) **Procédé d'enlèvement d'un revêtement sur pièces par projection d'un jet d'eau sous haute pression**
Verfahren zum Entfernen einer Schicht auf Stücken durch die Projektion eines Hochdruckwasserstrahles
Method for the removal of a coating from parts by use of a high-pressure waterjet

(30) Priorité: 20.12.1989 FR 8916871
(43) Date de publication de la demande: 10.07.1991
(73) Titulaire: SOCIETE SOCHATA, F-78140 VELIZY VILLACOUBLAY (FR)
(72) Inventeur: Bondoux, Odile Marie Suzanne, F-78430 Louveciennes (FR); Lesgourgues, Jacques, F-78180 Montigny Le Bretonneux (FR)
(74) Mandataire: Berrou, Paul

(56) Documents cités:
- EP-A- 0 114 424
- DE-A- 2 900 439
- DE-A- 3 141 516
- DE-A- 3 610 379
- US-A- 3 192 677

## Description

La présente invention concerne un procédé d'enlèvement de revêtements sur pièces mécaniques, notamment lors du reconditionnement de pièces aéronautiques, en particulier destinées aux moteurs aéronautiques, comportant l'utilisation d'un jet d'eau sous haute pression, avec ou sans adjonction d'additifs ou de particules, éventuellement abrasives.

Le choix du matériau imposé pour les pièces mécaniques, notamment destinées aux moteurs aéronautiques dans des conditions sévères d'utilisation en niveau de contraintes ou dues à l'environnement, amène souvent à réaliser des revêtements adhérents sur ces pièces ou fréquemment sur certaines zones délimitées afin de remplir certaines fonctions particulières. On obtient ainsi des protections contre l'usure ou l'érosion au moyen de zones durcies ou une protection contre diverses corrosions ou encore des barrières thermiques ou des revêtements d'étanchéité par matériau abradable. Ces divers revêtements selon les applications, leur nature ou celle du substrat peuvent être obtenus par dépôts par voie électrolytique ou électrochimique ou par projection à la flamme oxyacétylénique ou au plasma d'arc notamment ou encore par traitement thermochimique.

Les retouches des pièces en cours de fabrication dans le cas de non-conformité ou leur reprise en vue du reconditionnement lors des réparations après fonctionnement imposent habituellement un enlèvement des revêtements. Les procédés connus d'enlèvement font appel notamment soit à des bains chimiques pour dissolution, soit à des moyens classiques d'usinage, soit à des projections d'abrasifs. Chacune de ces solutions connaît ses limitations propres et occasionne en outre des inconvénients notables, notamment des temps opératoires élevés pour la dissolution chimique et la projection d'abrasif et une attaque du métal de base lors d'un usinage ou d'une projection d'abrasif. Une préparation spécifique de surface est en outre imposée dans tous les cas avant d'effectuer un nouveau dépôt. On connaît par ailleurs divers exemples de mise en oeuvre dans l'utilisation d'un jet d'eau sous haute pression, notamment pour la découpe de divers matériaux et des machines sont proposées par divers constructeurs, adaptés pour ces applications connues.

Notamment, DE-A-3 141 516 décrit un procédé d'enlèvement de revêtements sur pièces mécaniques comportant les étapes suivantes :
- (a) mise en place de la pièce à traiter sur un support d'une machine comportant au moins une tête de projection munie au moins d'une buse,
- (b) traitement de la pièce par projection d'un jet d'eau dirigé par ladite buse de la machine sur la zone de pièce à traiter, ladite buse étant alimentée sous haute pression et un déplacement relatif entre buse de projection et surface à traiter étant imposé.

Le but de l'invention est de procurer un procédé d'enlèvement de revêtements sur pièces mécaniques répondant aux critères imposés de qualité qui sont fréquemment sévères pour l'acceptation de pièces destinées aux moteurs aéronautiques qui constituent une application particulière directement visée par l'invention. Le procédé selon l'invention par l'adaptation de moyens dont certains sont déjà connus pour d'autres utilisations permet de combiner de nombreux avantages tant techniques qu'économiques sans encourir les inconvénients rencontrés dans la mise en oeuvre des procédés antérieurs utilisés pour l'enlèvement de revêtements sur pièces mécaniques.

Le procédé d'enlèvement de revêtements conforme à l'invention, répondant à ces conditions et comportant les étapes précitées connues par DE-A-3 141 516 est caractérisé en ce que la distance d entre la buse de projection et la surface à traiter est telle que d > 1mm, la haute pression appliquée p est telle que P > 10⁸ Pa et la vitesse vdudit déplacement relatif est telle que 0,025 m/mn < v < V max, la valeur des paramètres à utiliser étant déterminée pour chaque application particulière en fonction de la nature du revêtement à enlever et notamment en fonction de son état de vieillissement et les critères de qualité des résultats à obtenir étant l'enlèvement recherché d'au moins une couche de revêtement et un état de surface déterminé au niveau de la surface de pièce découverte, la vitesse v étant notamment choisie dans la limite V max possible par les moyens utilisés de manière à obtenir une vitesse surfacique ou surface traitée par unité de temps maximale.

D'autres caractéristiques et avantages de l'invention seront mieux compris à la lecture de la description qui va suivre d'un mode de réalisation de l'invention, en référence aux dessins annexés sur lesquels :
- la figure 1 schématise les moyens de mise en oeuvre d'une opération de traitement d'une pièce selon le procédé d'enlèvement de revêtement conforme à l'invention ;
- la figure 2 montre un détail d'une tête de projection entrant dans l'installation représentée sur la figure 1 ;
- la figure 3 montre un schéma de fonctionnement de ladite tête de projection représentée sur la figure 2 ;
- la figure 4 montre une vue de la tête de projection représentée sur la figure 3 selon une direction F montrant une section de buse de projection ;
- la figure 5 montre, selon une vue analogue à celle de la figure 3, un schéma de fonctionnement d'une tête de projection à jets multiples ;
- la figure 6 montre, selon une vue analogue à celles des figures 3 et 5, un schéma de fonctionnement montrant l'association de plusieurs têtes de projection ;
- la figure 7 montre, selon une vue analogue à celles des figures 3, 5 et 6, un schéma de fonctionnement montrant un exemple de mise en oeuvre pour l'enlèvement d'une couche superficielle externe de revêtement ;
- la figure 8 montre, selon une vue analogue à celles des figures 3 et 5 à 7, un schéma de fonctionnement dans le cas d'un jet immergé.

L'installation 1 schématiquement représentée sur la figure 1 et utilisée pour la mise en oeuvre du procédé d'enlèvement de revêtement sur pièces mécaniques conforme à l'invention comporte par exemple plusieurs postes de travail comprenant chacun un support de pièce tel qu'une table 2 ou un poste fixe 3 ou tout type de positionneur adapté aux pièces et aux zones à traiter et des moyens de déplacement associés portant au moins une tête 4 de projection. Ces moyens de déplacement 5 associés à la table 2 peuvent par exemple permettre des déplacements croisés ou ils peuvent être constitués par un robot 6. Lesdits postes de travail sont reliés par un ensemble de canalisations et vannes, symbolisées en 7, à un ensemble d'alimentation 8 comportant notamment un système de pomperie 9 et de distribution 10 de l'eau sous une haute pression p. Chaque poste de travail est complété par un dispositif de récupération du jet fluide dont il assure également l'amortissement après son action sur la pièce à traiter. Ce dispositif est par exemple constitué d'une couche jusqu'à 1 m d'épaisseur constituée d'un empilement de galets aboutissant à du sable fin. Une armoire de commande 11 complète l'installation.

Lors de la première étape (a) dudit procédé, une pièce 12 est par exemple placée sur ladite table 2 sur laquelle elle est fixée par tout moyen connu. La zone de la pièce 12 à traiter est placée à une distance d, généralement inférieure à 200 mm de l'orifice de sortie de ladite tête 4 de projection.

Ladite tête 4 de projection montée de manière orientable sur les moyens de déplacement 5 comporte, comme indiqué sur la figure 2 de détail, une buse 4a munie d'un élément de calibrage du jet d'eau qui est par exemple en saphir et présente une ouverture de passage choisie en fonction de chaque application particulière et qui est, par exemple, de 0,25 mm, 0,35 mm, 0,4 mm ou 0,5 mm. La tête 4 de projection comporte également une arrivée 4b d'eau sous haute pression, une alimentation 4c en particules additionnelles éventuelles, une chambre 4d à effet venturi et une buse de guidage 4e du jet.

La deuxième étape (b) dudit procédé consiste à projeter sur ladite zone de la pièce 12 à traiter un jet d'eau sous haute pression au moyen de ladite tête 4, les déplacements adaptés permettant de couvrir l'intégralité de ladite zone à traiter. La haute pression d'eau est réglée à une valeur p supérieure à 10⁸ Pa. La vitesse v des déplacements est réglée entre 0,025 m/mn et 7 m/mn. En fonction de la nature des revêtements à enlever et notamment de leur état de vieillissement, la valeur des paramètres notés ci-dessus (pression p du jet d'eau, distance d entre sortie de buse et pièce, vitesse v des déplacements, caractéristiques de la busede projection) est déterminée de manière à obtenir l'enlèvementcomplet du revêtement tout en préservant l'absence d'attaque au niveau de la surface de pièce formant le substrat dudit revêtement. La vitesse maximale de 7 m/mn indiquée ci-dessus peut notamment être augmentée en fonction des capacités des moyens utilisés et de l'adaptation des autres paramètres aux applications particulières.

Notamment, de bons résultats ont été obtenus en réglant la pression p d'alimentation vers 3.10⁸ Pa et des valeurs de pression jusqu'à 4,2.10⁸ Pa ont pu être testées. Le choix de la vitesse v des déplacements conditionne notamment le rendement et en conséquence la rentabilité du procédé. En fait le rendement est défini par la vitesse surfacique ou surface traitée par unité de temps, obtenue en fonction de ladite vitesse v de déplacement et de la surface de pièce balayée à chaque passe. Les exemples d'essais ci-après montrent le mode de détermination de ces paramètres.

### EXEMPLE 1

Lors de l'élimination d'un revêtement de carbure de tungstène d'épaisseur 0,2 mm sur un substrat en superalliage résistant à haute température, sans altération du substrat, en utilisant une pression p de 3.10⁸ Pa, une distance d de 70 mm, un diamètre de buse de 0,4 mm, le fluide projeté étant de l'eau pure, les résultats suivants ont été observés :

La meilleure valeur est obtenue pour une vitesse de déplacement de 7 m/mn qui est la vitesse maximale obtenue dans les essais réalisés.

### EXEMPLE 2

Les quatre paramètres de l'exemple 1 étant conservés, lors de l'enlèvement d'un dépôt Ni-Cr-Al d'épaisseur 0,1 mm sur le même substrat, les résultats suivant ont été observés:
v en m/mn : 3 ; 4 ; 5 ; 6 ; 7
l en cm : 036 ; 0,28 ; 0,29 ; 0,3 ; 0,22
vₛ en cm2/mn : 108 ; 112 ; 145 ; 180 ; 154

Dans cette application, le meilleur compromis donnant le meilleur rendement est obtenu pour une valeur optimale de vitesse de déplacement de 6 m/mn.

### EXEMPLE 3

Lors des essais d'enlèvement d'un dépôt Ni-Cr-Al d'épaisseur 0,25 mm présentant un état de vieillissement correspondant à un fonctionnement, le substrat étant du type précédent, on utilise une pression p de 3.10⁸ pa, une distance d de 65 mm et un diamètre de buse de 0,25 mm, le fluide projeté étant de l'eau pure et on observe les résultats suivants : v en m/mn : 0,25 ; 0,32 ; 0,50
l en cm : 0,057 ; 0,048 ; 0
vₛ en cm2/mn : 1,43 ; 1,54 ; 0

Une vitesse optimale de déplacement est ainsi obtenue pour v: 0,32 m/mn. De même une vitesse limite minimale peut être déterminée en fonction du type de revêtement à enlever. Ainsi pour un dépôt de carbure de tungstène épais et vieilli, cette limite peut descendre jusqu'à 0,025 m/mn.

En fonction des applications particulières, divers additifs peuvent être ajoutés au jet fluide projeté à base d'eau pure, sous haute pression. On utilise ainsi des polymères qui modifient les propriétés physiques de l'eau, notamment de mouillage ou de tensions superficielles, ce qui permet d'agir sur les caractéristiques du jet obtenu, sa forme, sa compacité, sa propension à la divergence, les caractéristiques du choc avec la matière, par exemple.

Dans certaines applications également, notamment lorsqu'un effet de mise sous contrainte superficielle des surfaces traitées du substrat est recherché, ou quand par exemple l'enlèvement du revêtement est combiné avec un reconditionnement de la surface traitée en vue d'un nouveau dépôt, des particules peuvent être ajoutées au fluide projeté de manière à modifier l'action mécanique du jet sur la matière. Au lieu des techniques habituelles de mise sous contrainte superficielles par grenaillage à la bille d'acier, de verre ou de céramique, l'utilisation d'un jet d'eau sous haute pression, conforme à l'invention, permet d'utiliser des projectiles plus tendres, billes en plastique, ou au contraire des grains abrasifs de grenat, pour activer la surface en vue d'un nouveau dépôt, par exemple. En fonction de chaque application et des résultats recherchés, les caractéristiques du fluide projeté sont déterminées à la suite d'essais, notamment la nature, la morphologie et la quantité des particules ajoutées à l'eau sous haute pression. La même tête de projection permet de réaliser successivement ces opérations si nécessaire.

On notera que lors du traitement de matériaux sensibles (titane ou alliages légers par exemple), les risques de blessure de surface, de contaminations, d'incrustations sont éliminés lorsqu'un effet de mise sous contrainte superficielle est obtenu par traitement au jet sous haute pression, soit en utilisant uniquement de l'eau pure, soit en limitant les risques grâce au choix des particules ajoutées à l'eau.

La mise au point des paramètres précédemment notés (pression p, distance d, vitesse v, notamment) tient compte également pour chaque application de la morphologie du jet fluide, notamment en fonction du choix de la forme de la buse. La figure 3 schématise un exemple de tête 4 de projection équipée d'une buse dont la figure 4 montre un exemple particulier de réalisation de la section 4f de calibrage du jet. La figure 5 schématise une solution dans laquelle la tête 4 de projection associe plusieurs buses, ce qui permet d'augmenter le rendement. La figure 6 montre schématiquement une application dans laquelle plusieurs têtes 4 de projection à buse simple sont associées permettant des jets chevauchants. En outre, l'angle d'incidence du jet peut également être réglé soit en fonction d'un relief particulier de pièce soit pour améliorer le rendement ou modifier un degré d'agression sélective sur le revêtement.

Les types de revêtements enlevés, notamment sur des pièces destinées aux moteurs aéronautiques et sur des substrats en aciers à haute résistance ou en superalliages, notamment à base de nickel ou à base de cobalt ou des alliages de titane, comprennent des dépôts obtenus par projection au plasma d'arc ou à la flamme oxyacétylénique et divers dépôts obtenus par voie électrolytique, chimique ou électrochimique.

L'enlèvement peut intervenir lors de retouches ou récupérations sur pièces neuves en cours de fabrication ou lors de la réparation de pièces dégradées en fonctionnement.

Un avantage important du procédé d'enlèvement par jet d'eau conforme à l'invention et qui vient d'être décrit est de permettre un reconditionnement de la surface traitée en vue d'un nouveau dépôt sans nécessiter un cycle supplémentaire de préparation de surface avant revêtement.

Dans certaines applications également, notamment dans le cas de retouches locales sur des dépôts multicouches, le procédé conforme à l'invention permet d'éliminer une couche externe 13 sans altérer la couche de base 14 adhérente au substrat 15, comme schématiquement représenté sur la figure 7. Ce résultat est rendu possible grâce à un choix judicieux des paramètres.

### EXEMPLE 4

Un exemple supplémentaire illustre une détermination des paramètres dans une application concernant l'élimination d'un revêtement de zirconate de magnésium sur une sous-couche Ni-Cr-Al-Y d'une épaisseur totale de 0,35 mm, une légère attaque de l'ordre de 0,015 mm du substrat en superalliage à haute résistance étant recherchée en vue d'un reconditionnement. Les résultats suivants ont été obtenus, le fluide projeté étant l'eau pure avec le jet sous incidence normale ;
- essai 1 avec p = 3,3.10⁸ Pa,d = 200 mm, buse = 0,35 mm; v = 3 m/mn; 1 = 0,5 cm ; et vₛ = 150 cm2/mn
- essai 2 avec p = 3.10⁸ Pa, d = 70 mm, buse = 0,5 mm ; v = 3 m/mn ; 1 = 0,46 cm et vₛ= 138 cm2/mn
- essai 3 avec p = 3.10⁸ Pa, d = 70 mm, buse = 0,5 mm ; v = 7 m/mn ; 1 = 0,45 cm et vₛ = 315 cm2/mn

Par ailleurs, une réduction des nuisances peut être obtenue, notamment le bruit en appliquant le procédé conforme à l'invention dans une configuration de jet immergé tel qu'un exemple de réalisation est schématisé sur la figure 8. Le jet fluide 16 de traitement de la pièce 12 est immergé dans une masse liquide 17 environnante.

## Revendications

1. Procédé d'enlèvement de revêtements sur pièces mécaniques, notamment lors du reconditionnement de pièces de moteurs aéronautiques, comportant les étapes suivantes :
(a) - mise en place de la pièce à traiter sur un support d'une machine comportant au moins une tête (4) de projection munie au moins d'une buse (4a) ;
(b) - traitement de la pièce par projection d'un jet d'eau dirigé par ladite buse de la machine sur la zone de pièce à traiter, ladite buse étant alimentée sous haute pression et un déplacement relatif entre buse de projection et surface à traiter étant imposé, caractérisé en ce que la distance d entre la buse de projection et la surface à traiter est telle que d>1mm, la haute pression appliquée p est telle que p >10⁸Pa et la vitesse v dudit déplacement relatif est telle que 0,025 m/mn < v < V max, la valeur des paramètres à utiliser étant déterminée en fonction de la nature du revêtement à enlever et notamment en fonction de son état de vieillissement et les critères de qualité des résultats à obtenir étant l'enlèvement recherché d'au moins une couche de revêtement et un état de surface déterminé au niveau de la surface de pièce découverte, la vitesse v étant notamment choisie dans la limite V max possible par les moyens utilisés de manière à obtenir une vitesse surfacique ou surface traitée par unité de temps maximale.

2. Procédé d'enlèvement de revêtements selon la revendication 1 dans lequel les valeurs de paramètres d'opération, distance d, pression p et vitesse v sont déterminées de manière à obtenir un enlèvement complet du revêtement et une absence d'attaque au niveau de la surface de la pièce formant le substrat.

3. Procédé d'enlèvement de revêtements selon la revendication 2 dans lequel un effet de mise sous contrainte superficielle des surfaces de pièce traitées de manière à ce que ledit procédé constitue une opération de préparation de surface en vue d'un nouveau dépôt.

4. Procédé d'enlèvement de revêtement selon l'une des revendications 2 ou 3 dans lequel ledit procédé constitue une opération de préparation de surface en vue d'un nouveau dépôt.

5. Procédé d'enlèvement de revêtements selon la revendication 1 dans lequel les valeurs de paramètres d'opération, distance d, pression p et vitesse v sont déterminées de manière à obtenir l'enlèvement d'une couche superficielle (13) du revêtement sans altérer une sous-couche (14) de base adhérente au substrat (15).

6. Procédé d'enlèvement de revêtements selon l'une quelconque des revendications 1 à 5 dans lequel ledit jet d'eau projeté sous haute pression comporte des additifs.

7. Procédé d'enlèvement de revêtements selon la revendication 6 dans lequel des particules à caractère abrasif sont mélangés audit jet d'eau projeté sous haute pression.

8. Procédé d'enlèvement de revêtements selon l'une quelconque des revendications 1 à 7 dans lequel une tête (4) de projection de jets d'eau sous haute pression à plusieurs buses (4a) est utilisée.

9. Procédé d'enlèvement de revêtements selon l'une quelconque des revendications 1 à 8 dans lequel un paramètre de réglage complémentaire constitué par l'angle d'incidence du jet sur la surface à traiter est utilisé.

## Patentansprüche

1. Verfahren zum Entfernen von Überzügen auf mechanischen Teilen, insbesondere bei der Neuaufarbeitung von Flugmotorteilen, mit folgenden Verfahrensschritten:
a) Anbringen des zu behandelnden Teils an einem Halter einer Maschine, die wenigstens einen Spritzkopf (4) aufweist, der mit wenigstens einer Düse (4a) ausgestattet ist,
b) Behandeln des Teils durch Aufsspritzen eines Wasserstrahls, der durch die genannten Düse der Maschine auf die zu behandelnde Zone des Teils geleitet wird, wobei die Düse mit hohem Druck gespeist wird und eine Relativbewegung zwischen der Spritzdüse und der zu behandelnden Fläche erzeugt wird,
**dadurch gekennzeichnet,**
daß der Abstand d zwischen der Spritzdüse und der zu behandelnden Fläche so gewählt wird, daß d > 1mm ist,
daß der angewendete Hochdruck p so gewählt ist, daß p > 10⁸ Pa ist,
und daß die Geschwindkeit v der Relativbewegung so gewählt ist, daß 0,025 m/Min < v < Vₘₐₓ ist, wobei
die Werte der anzuwendenden Parameter in Abhängigkeit von der Art des zu entfernenden Überzugs und insbesondere in Abhängigkeit von dessen Alterungszustand festgelegt werden,
die Qualitätskriterien für die zu erzielenden Ergebnisse das gewünschte Entfernen wenigstens einer Überzugsschicht und ein bestimmter Oberflächenzustand in Höhe der Oberfläche des freigelegten Teils sind
und die Geschwindigkeit v insbesondere innerhalb der bei den verwendeten Mitteln möglichen Grenze Vₘₐₓ so gewählt wird, daß man eine maximale Oberflächengeschwindigkeit oder eine maximale pro Zeiteinheit behandelte Fläche erhält.

2. Verfahren zum Entfernen von Überzügen nach Anspruch 1, bei dem die Werte der Bearbeitungsparameter, nämlich der Abstand d, der Druck p und die Geschwindkeit v so festgelegt werden, daß der Überzug vollständig entfernt wird, ohne daß das das Substrat bildende Teil in Höhe seiner Oberfläche angegriffen wird.

3. Verfahren zum Entfernen von Überzügen nach Anspruch 2, bei dem die behandelten Flächen des Teils einer solchen Oberflächenbeanspruchung unterzogen werden, daß das Verfahren die Oberfläche für einen neuen Schichtauftrag vorbereitet.

4. Verfahren zum Entfernen von Überzügen nach einem der Ansprüche 2 oder 3, bei dem das Verfahren die Oberfläche für einen neuen Schichtauftrag vorbereitet.

5. Verfahren zum Entfernen von Überzügen nach Anspruch 1, bei dem die Werte der Bearbeitungsparameter, nämlich der Abstand d, der Druck p und die Geschwindkeit v so festgelegt werden, daß eine Oberflächenschicht (13) des Überzugs entfernt wird, ohne daß eine darunterliegende an dem Substrat (15) haftende Basisschicht (14) verändert wird.

6. Verfahren zum Entfernen von Überzügen nach einem der Ansprüche 1 bis 5, bei dem der unter hohem Druck aufgespritzte Wasserstrahl Zusatzstoffe enthält.

7. Verfahren zum Entfernen von Überzügen nach Anspruch 6, bei dem dem unter hohem Druck aufgespritzte Wasserstrahl Schleifpartikel zugemischt werden.

8. Verfahren zum Entfernen von Überzügen nach einem der Ansprüche 1 bis 7, bei dem zum Aufspritzen von Hochdruck-Wasserstrahlen ein Spritzkopf (4) mit mehreren Düsen (4a) verwendet wird.

9. Verfahren zum Entfernen von Überzügen nach einem der Ansprüche 1 bis 8, bei dem der Winkel, unter dem der Strahl auf die zu behandelnden Fläche einfällt, als zusätzlicher Steuerungsparameter verwendet wird

## Claims

1. A process for removing coatings from mechanical parts, particularly when reconditioning aeronautical engines, comprising the following stages:
a) positioning the part to be treated on the support of a machine comprising at least one projection head (4) provided with at least one nozzle (4a);
b) processing the part by projecting a jet of water directed by said nozzle of the machine to the area of the part to be treated, said nozzle being supplied at high pressure and a relative displacement between projection nozzle and surface to be treated being essential, characterised in that the distance d between the projection nozzle and the surface to be treated is such that d > 1 mm, the high pressure applied p is such that p > 10⁸ Pa and the speed v of said relative displacement is such that 0.025 m/mn < v < V max, the value of the parameters to be used being determined as a function of the nature of the coating to be removed and particularly as a function of its state of aging and the quality criteria of the results to be obtained being the removal sought, of at least one layer of coating and a given surface condition in the area of the uncovered surface of the part, the speed v being chosen in particular within the possible limit V max by the means used so as to obtain a maximum surface speed or surface treated per unit of time.

2. A process for removing coatings according to Claim 1, in which the values of operational parameters, distance d, pressure p and speed v are determined so as to obtain the complete removal of the coating and no attack of the surface of the part forming the substrate.

3. A process for removing coatings according to Claim 2 in which an effect of putting superficial stress on the treated surfaces of the part so that said process constitutes a surface preparation operation with a view to a new deposit.

4. A process for removing coatings according to one of Claims 2 or 3 in which said process constitutes a surface preparation operation with a view to a new deposit.

5. A process for removing coatings according to Claim 1 in which the values for operational parameters, distance d, pressure p and speed v are determined so as to obtain the removal of a surface layer (13) of the coating without impairing a base sub-layer (14) adhering to the substrate (15).

6. A process for removing coatings according to any one of Claims 1 to 5 in which said jet of water projected under high pressure comprises additives.

7. A process for removing coatings according to Claim 6 in which particles with an abrasive nature are mixed with said jet of water projected at high pressure.

8. A process for removing coatings according to any one of Claims 1 to 7 in which a head (4) for projecting jets of water under high pressure with several nozzles (4a) is used.

9. A process for removing coatings according to any one of Claims 1 to 8 in which an additional adjustment parameter consisting of the angle of incidence of the jet on the surface to be treated is used.
